# EUROPÄISCHE PATENTSCHRIFT

(11) **EP 0 369 156 B1**
(45) Veröffentlichungstag und Bekanntmachung des Hinweises auf die Patenterteilung: **12.05.1993**
(21) Anmeldenummer: 89118634.8
(22) Anmeldetag: 06.10.1989
(51) Int. Cl.: C22C 5/02

(54) **Verwendung einer hochgoldhaltigen Legierung für Schmuckwaren**
Use of a high gold content alloy in jewellery
Application d'un alliage à haute teneur en or pour la bijouterie

(30) Priorität: 19.10.1988 DE 3835593
(43) Veröffentlichungstag der Anmeldung: 23.05.1990
(73) Patentinhaber: Degussa Aktiengesellschaft, 60311 Frankfurt (DE)
(72) Erfinder: Berchtold, Lorenz, Dr., D-8500 Nürnberg 90 (DE); Mürrle, Ulrich, Dr. Dipl.-Ing., Benicia, CA 94510 (US)

(56) Entgegenhaltungen:
- EP-A- 0 234 790
- DE-A- 2 136 232
- DE-B- 1 175 885
- GB-A- 1 491 155
- US-A- 2 141 157
- US-A- 2 164 938
- US-A- 2 223 046

## Beschreibung

Die Erfindung betrifft die Verwendung einer hochgoldhaltigen Legierung als Werkstoff für Schmuckwaren und Münzen.

Schmuck- und Uhrenteile werden sowohl schmiedetechnisch durch Umformen als auch gießtechnisch hergestellt, wobei die Teile auch oftmals miteinander verlötet werden müssen. Deshalb wird von solchen Werkstoffen eine gute Umformfähigkeit, eine gute Vergießbarkeit an Luft und eine gute Lötbarkeit verlangt. Außerdem müssen diese Werkstoffe eine dekorative Farbe zeigen, kratz- und verschleißfest sein und beim Kontakt mit menschlicher Haut nicht zu Allergien führen. Für eine ausreichende Verschleißfestigkeit müssen die Werkstoffe daher nach der Formgebung aushärtbar sein. Außerdem dürfen sie keine toxischen Bestandteile, wie z.B. Beryllium, und keine allergische Reaktionen auslösende Bestandteile, wie z.B. Nickel, enthalten.

Hochkarätige Goldlegierungen aus dem bekannten Legierungssystem Gold- Silber- Kupfer, wie z.B. Au 92 Ag 4 Cu 4, besitzen nicht die Härte und die Aushärtbarkeit von 18-bis 14-karätigen Gold-Silber-Kupfer-Legierungen, sondern nähern sich in ihren Eigenschaften denen des weichen Feingoldes. Hochkarätige Goldlegierungen für Schmuckgegenstände und Münzen mit relativ hoher Härte und Aushärtbarkeit sind im System Gold-Titan bekannt (DE-OS 35 02 914). Diese Legierungen sind bei höheren Temperaturen jedoch sehr reaktiv, lassen sich nur schwer löten und sind nur unter Vakuum vergießbar.

Weiterhin sind Schmucklegierungen mit hohem Goldgehalt bekannt, die einige Zehntelprozent Kobalt als Kornfeinungselemente enthalten (Metall 35 (1981), 1005 ff). Außerdem sind in der EP-OS 0234 790 magnetische Legierungen für Schmuckwaren beschrieben, die neben 50 bis 75 % Gold, 12 bis 40 % Palladium und 3 bis 15 % Kobalt enthalten. Der Kobaltgehalt beeinflußt hierbei die magnetischen Eigenschaften.

Für Dentalanwendungen sind ebenfalls Goldlegierungen mit bis zu 80 Gew. % Gold bekannt, die Kobalt enthalten. Aus der DE-PS 3406 712 ist eine Goldlegierung mit 20 bis 65 Gew. % Gold und 0,5 bis 15 Gew. % Kobalt bekannt, die noch 25 bis 65 Gew. % Palladium und außerdem Indium und/oder Zink enthält. In der DE-OS 21 36 232 wird eine harte Goldlegierung beschrieben, die kupferfrei ist und 2 bis 10 Gew.% Kobalt, gegebenenfalls auch Eisen und Nickel, enthalten kann. Solche Legierungen weisen eine Härte von über 200 kp/mm² im ausgehärteten Zustand auf. Allerdings zeigen diese Legierungen keine für Schmuckstücke ansprechende Goldfarbe.

Es war daher Aufgabe der vorliegenden Erfindung, eine hochkarätige Goldlegierung mit wenigstens 80 Gew.% Gold von ansprchender Goldfarbe, guter Verarbeitbarkeit beim Schmelzen und Umformen, guter Lötbarkeit und hoher Härte zur Verwendung als Werkstoff für Schmuckwaren und Münzen zu finden, die außerdem auf der Haut keine allergischen Raktionen hervorruft.

In der Literatur wird Kobalt als nur mäßig härtesteigerndes Zusatzelement für Gold angegeben,

Diese Aufgabe wird erfindungsgemäß durch die Verwendung einer Legierung aus mindestens 84 Gew. % Gold, 1 bis 6 Gew. % Kobalt, 1 bis 5,5 Gew. % Kupfer und 0 bis 4 Gew. % Silber und/oder Zink neben herstellungsbedingten Verunreinigungen gelöst.

Vorzugsweise verwendet man Goldlegierungen mit 2,5 bis 5,5 Gew. % Kobalt, 1 bis 5,5 Gew. % Kupfer und 0 bis 4 Gew. % Silber oder 0 bis 4 Gew.% Zink, Rest Gold und herstellungsbedingte Verunreinigungen.

Besonders hohe Karätigkeit und günstige Eigenschaften werden durch Verwendung von silber- und zinkfreien Legierungen mit 2,5 bis 5,5 Gew. % Kobalt, 1 - 5,5 Gew. % Kupfer, Rest Gold und herstellungsbedingte Verunreinigungen erreicht.

Diese Legierungen lassen sich an der Luft schmelzen und zu endkonturnahen Teilen vergießen, sind sehr gut umformbar und lötfähig. Sie besitzen eine ansprechende Goldfarbe, eine gute Verschleißfestigkeit und sind gut polierfähig. Außerdem sind diese Legierungen im weichgeglühten, umgeformten oder gegossenen Zustand durch Warmauslagerung auf Vickershärten über 190 aushärtbar.

Folgende Beispiele sollen die Verwendung dieser Legierungen näher erläutern:
1. Eine Legierung aus 90 Gew. % Gold, 3 Gew. % Silber, 3 Gew. % Kupfer und 4 Gew. % Kobalt wird aus den Elementen in einem Induktionsofen erschmolzen und als Block in eine Kupferkokille abgegossen. Der Block wird umgeformt und es werden Gußwürfel gestanzt. Die Gußwürfel dienen als Einsatzmaterial, um in einer mit Widerstandsofen beheizten Tiegelschleuder an Luft eine im Wachsausschmelzverfahren hergestellte Gießküvette aus Keramikeinbettmasse zu füllen. Dabei beträgt die Gießtemperatur der Schmelze ca. 1100° C, die Vorwärmtemperatur der Küvette ca. 600° C. Die erhaltenen Gußteile werden sauber gebeizt. Sie zeigen eine gute Oberflächenqualität, satte Goldfarbe und eine Härte von HV=110. Die Teile sind umformbar (z. B. zum Weiten eines Ringes), gut polierfähig und gut lötfähig.
   Durch eine Lösungsglühung von 1 Stunde bei 900° C in Schutzgas oder unter Graphitabdeckung, Abschrecken in Wasser und anschließende Warmaushärrtung von 1 Stunde bei 250° C kann die Härte der gegossenen Teile auf etwa HV=200 gesteigert werden. Die Teile weisen dann einen her vorragenden Verschleißwiderstand auf.
2. Eine Legierung aus 90 Gew.% Gold, 3 Gew.% Zink, 3 Gew.% Kupfer und 4 Gew.% Kobalt wird wie die Legierung aus Beispiel 1 erschmolzen und verarbeitet. Beim Gießen genügt eine Temperatur der Schmelze von 1050° C; die Härte der Gußteile beträgt HV = 125. Die Eigenschaften wie Oberflächenqualität, Goldfarbe, Umformbarkeit, Polierfähigkeit, Lötfähigkeit und Warmaushärtbarkeit sind vergleichbar gut bei der silberhaltigen Legierung aus Beispiel 1.
3. Eine Legierung aus 91,7 Gew. % Gold, 3,8 Gew. % Kupfer und 4,5 Gew. % Kobalt wird im Induktionsofen erschmolzen und als Bolzen in eine Kupferkokille abgegosen. Als erstes folgt eine Homogenisierungsglühung von einer Stunde bei 900° C in Spaltgas (N₂/H₂) mit Abschrecken in Wasser. Danach wird der runde Bolzen in einer Kaliberwalze verformt. Nach einer Querschnittsabnahme von 90 % wird 0,5 Stunden bei 900° C zwischen wiederum mit Abschrecken in Wasser. Anschließend wird das noch profilierte Stabmaterial in runden Ziehsteinen weiter bis an Endmaß verformt. Der erhaltene Draht besitzt im stark kaltverfestigten Zustand (Umformgrad 95 %) eine Härte von HV=230. Wird der Draht weichgeglüht, son sind damit leicht weitere goldschmiedetechnische Arbeiten möglich. Durch eine Warmauslagerung von 1 Stunde bei 250° C läßt sich der Werkstoff - sogar weitgehend unabhängig vom Vorverformungsgrad - aushärten auf Werte von bis zu HV=240. Die genannte Legierung ist gut polierfähig, gut lötfähig und weist eine ansprechend gelbe Goldfarbe auf. Durch ihre Härte und Aushärtbarkeit ist sie sehr verschleißfest.

## Patentansprüche

1. Verwendung einer Legierung aus mindestens 84 Gew. % Gold, 1 bis 6 Gew. % Kobalt, 1 bis 5,5 Gew. % Kupfer und 0 bis 4 Gew. % Silber und/oder Zink neben herstellungsbedingten Verunreinigungen als Werkstoff für Schmuckwaren und Münzen.

2. Verwendung einer Legierung mit 2,5 bis 5,5 Gew.% Kobalt, 1 bis 5,5 Gew. % Kupfer und 0 bis 4 Gew. % Silber Rest Gold und herstellungsbedingte Verunreinigungen gemäß Anspruch 1.

3. Verwendung einer Legierung mit 2,5 bis 5,5 Gew. % Kobalt, 1 bis 5,5 Gew. % Kupfer und 0 bis 4 Gew. % Zink, Rest Gold und herstellungsbedingte Verunreinigungen gemäß Anspruch 1 und 2.

4. Verwendung einer Legierung mit 2,5 bis 5,5 Gew. % Kobalt und 1 bis 5,5 Gew. % Kupfer, Rest Gold und herstellungsbedingte Verunreinigungen gemäß Anspruch 1 bis 3.

## Claims

1. Use of an alloy consisting of at least 84% by weight gold, 1 to 6% by weight cobalt, 1 to 5.5% by weight copper and 0 to 4% by weight silver and/or zinc in addition to impurities produced in the manufacturing process, as material for jewellery, coins and medals.

2. Use of an alloy consisting of 2.5 to 5.5% by weight cobalt, 1 to 5.5% by weight copper and 0 to 4% by weight silver and the remainder gold and impurities produced in the manufacturing process, as claimed in claim 1.

3. Use of an alloy consisting of 2.5 to 5. 5% by weight cobalt, 1 to 5.5% by weight copper and 0 to 4% by weight zinc and the remainder gold and impurities produced in the manufacturing process, as claimed in claims 1 and 2.

4. Use of an alloy consisting of 2.5 to 5.5% by weight cobalt and 1 to 5.5% by weight copper and the remainder gold and impurities produced in the manufacturing process, as claimed in claims 1 to 3.

## Revendications

1. Utilisation d'un alliage comprenant au moins 84 % en poids d'or, 1 à 6 % en poids de cobalt, 1 à 5,5 % en poids de cuivre et 0 à 4 % en poids d'argent et/ou de zinc, outre les impuretés habituelles de fabrication comme matériau pour les bijoux et les monnaies.

2. Utilisation d'un alliage de 2,5 à 5,5 % en poids de cobalt, 1 à 5,5 % en poids de cuivre et 0 à 4 % en poids d'argent, le reste étant représenté par l'or et les impuretés de fabrication selon la revendication 1.

3. Utilisation d'un alliage de 2,5 à 5,5 % en poids de cobalt, 1 à 5,5 % en poids de cuivre et 0 à 4 % en poids de zinc, le reste étant de l'or et des impuretés de fabrication selon les revendications 1 et 2.

4. Utilisation d'un alliage de 2,5 à 5,5 % en poids de cobalt et 1 à 5,5 % en poids de cuivre, le reste étant de l'or et des impuretés de fabrication selon les revendications 1 à 3.
